# EUROPÄISCHE PATENTSCHRIFT

(11) **EP 1 400 370 B1**
(45) Veröffentlichungstag und Bekanntmachung des Hinweises auf die Patenterteilung: **27.07.2005**
(21) Anmeldenummer: 02021042.3
(22) Anmeldetag: 20.09.2002
(51) Int. Cl.: B42D 5/00, B42C 3/00

(54) **Substrat mit einer Haftkleberschicht**
Substrate with an adhesive layer
Substrat avec une couche adhésive

(43) Veröffentlichungstag der Anmeldung: 24.03.2004
(73) Patentinhaber: Print Inform GmbH & Co. KG, 24568 Kaltenkirchen (DE)
(72) Erfinder: Knolle, Herbert Dr., 21465 Reinbek (DE); Kluck, Arno, 22941 Hammoor (DE)
(74) Vertreter: Glawe, Delfs, Moll & Partner

(56) Entgegenhaltungen:
- WO-A-87/05315
- US-B1- 6 268 032

## Beschreibung

Die Erfindung betrifft ein Substrat, das auf wenigstens einer Seite ganz oder teilweise mit einer Haftkleberschicht versehen ist, sowie ein Verfahren zum temporären Vermindern der Klebkraft einer Haftkleberschicht.

Im Büroalltag sind sogenannte Haftnotizen weit verbreitet. Es handelt sich um Zettel aus einem Substrat (in der Regel Papier), die auf einer Seite in der Regel auf einer Teilfläche mit einem sogenannten repositionierbaren Kleber beschichtet sind. Der Zettel läßt sich mehrfach auf eine glatte Gegenfläche aufkleben und wieder ablösen, ohne daß eine wesentliche Minderung der Klebkraft eintritt.

Für die Herstellung solcher Haftnotizzettel wird eine Papierbahn zunächst mit dem repositionierbaren Kleber versehen und zu Rollen konfektioniert. Häufig erfolgt die Papierherstellung und das Aufbringen des Klebers einerseits sowie das Zuschneiden und Konfektionieren der Haftnotizzettel andererseits bei räumlich getrennten Unternehmen, daher wird das bereits mit Klebstoff versehene Substrat in der Regel in Form einer Rolle zum Konfektionierer transportiert. Beim Konfektionierer wird das Substrat von der Rolle abgezogen, anschließend wird es geschnitten und die sonstigen notwendigen Schritte zur Konfektionierung von Haftnotizzettelblöcken werden vorgenommen.

In der WO-A-87105315 wird ein repositionierbares Substrat (zur Verwendung als Haftnotizzettel) offenbart, welches mit einer Klebmasse beschichtet ist, deren Oberfläche stellenweise inaktiviert ist. Dabei wird die Oberfläche der Klebmassenschicht teilweise durch nicht oder gering klebfähige (klebinaktive) Partikeln abgedeckt, so daß nur die zwischen diesen Partikeln frei liegenden Bereiche als klebaktive Bereiche zur Verfügung stehen.

Der vorliegenden Erfindung liegt die Aufgabe zugrunde ein Substrat der eingangs beschriebenen Art zu schaffen, das eine verbesserte Handhabbarkeit bei der Herstellung und Weiterverarbeitung (beispielsweise zu Haftnotizzetteln) aufweist. Die Erfindung löst diese Aufgabe bei einem solchen Substrat durch folgende Merkmale:
- auf die vom Substrat abgewandte Seite wenigstens eines Teils der Haftkleberschicht ist eine die Klebkraft mindernde Beschichtung aufgebracht,
- das Material dieser Beschichtung ist flüchtig bei Erwärmung auf eine Temperatur, die Substrat und Haftkleberschicht nicht irreversibel verändert.

Zunächst seien einige im Rahmen der Erfindung verwendeten Begriffe erläutert.

Der Begriff Substrat bezeichnet jegliche Nutzunterlage zum Aufbringen eines Haftklebers. Insbesondere kann es sich bei dem Substrat um ein Papier oder Polymermaterial handeln, vorzugsweise handelt es sich beispielsweise um Notiz- oder Markierungszettel, Klebefolien oder dergleichen.

Das Substrat ist auf wenigstens einer Seite ganz oder teilweise mit einer Haftkleberschicht versehen. Damit ist jegliche eigenklebrige Beschichtung gemeint, die eine Adhäsion des Substrates an einer Gegenfläche bewirken kann. Es kann sich um einen Permanentkleber handeln, in diesem Fall ist ein einmal aufgeklebtes Substrat nicht oder nur unter Veränderung oder Zerstörung des Substrats und/oder der Haftkleberschicht wieder ablösbar. Bevorzugt werden jedoch sogenannte repositionierbare Kleber, insbesondere repositionierbare Microkugelkleber mit Microkugeln aus eigenklebrigen Polymer, beispielsweise aus Polyacrylat, wie sie beispielsweise aus DE-A-2836319 bekannt sind.

Repositionierbar bedeutet, daß ein solcher Haftkleber auf eine saubere, glatte Gegenfläche mehrfach aufgeklebt und wieder abgelöst werden kann, ohne auf dieser Gegenfläche nennenswerte Kleberückstände zu hinterlassen oder nennenswert an Klebkraft einzubüßen.

Erfindungsgemäß ist nun vorgesehen, daß auf die vom Substrat abgewandte Seite wenigstens eines Teils der Haftkleberschicht eine die Klebkraft mindernde Beschichtung aufgebracht ist. Erfindungsgemäß bevorzugt ist eine Klebkraftminderung auf unter 50 cN/25 mm, vorzugsweise unter 35 cN/25 mm, weiter vorzugsweise unter 20 cN/25 mm, besonders bevorzugt unter 5 cN/25 mm.

Der Begriff Klebkraft bezeichnet die nach der FINAT-Testmethode Nr. 2 (peel adhesion) gemessene Kraft, die erforderlich ist, um einen 25 mm breiten Papierstreifen, der mit der entsprechenden Haftkleberschicht versehen ist, von einer genormten Gegenfläche aus Stahl abzuziehen. Diese sogenannte peel adhesion wird gemessen unter einem Abzugswinkel von 90° bei einer Abzugsgeschwindigkeit von 300 mm/min.

Der Begriff Beschichtung bezeichnet im Rahmen der vorliegenden Erfindung eine auf die dem Substrat abgewandte Seite der Haftkleberschicht aufgebrachte und deren Klebkraft mindernde Schicht aus einem Material, das bei Erwärmen auf eine Temperatur, die Substrat und Haftkleberschicht nicht irreversibel verändern, flüchtig ist. Das Material der Beschichtung verflüchtigt sich erfindungsgemäß bevorzugt bei einer Temperatur von 40°C oder mehr. Insbesondere wird derartiges Material bevorzugt, welches bei einer Temperatur von 40 - 200°C, vorzugsweise 50 - 150°C, weiter vorzugsweise 50 - 100°C flüchtig ist. Das Material der die Klebkraft mindernden Beschichtung ist erfindungsgemäß bevorzugt pulverförmig und ausgewählt aus der Gruppe bestehend aus Azodicarbonamiden, Ammoniumcarbonat und besonders bevorzugt Ammoniumhydrogencarbonat. Im Rahmen der vorliegenden Erfindung ist unter einer nicht irreversiblen Veränderung des Substrates und der Haftkleberschicht zu verstehen, daß nach dem Erwärmen des Substrates seine Verwendung für den vorbestimmten Zweck gewährleistet ist und die Haftkleberschicht ausreichend Klebekraft aufweist, um Adhäsion des Substrates an der vorbestimmten Gegenfläche zu bewirken.

Die Inaktivierungsmenge der auf der Haftkleberschicht haftenden Beschichtung ist abhängig von dem Substrat und Art und Menge der auf dem Substrat befindlichen Haftkleberschicht; ferner von Art und Beschaffenheit des verwendeten Inaktivierungsmaterials. Bevorzugt sind Mengen des Inaktivierungsmaterials von wenigstens 15 g/qm Haftkleberfläche, weiter bevorzugt wenigstens 25 bzw. 35 g/qm.

Ein häufig verwendeter repositionierbarer Haftkleber ist ein Polyacrylat-Mikrokugelhaftkleber, wie er beispielsweise in DE-C-28 36 319 beschrieben und bei unter der Marke "Info-Notes" verwendeten Haftnotizzetteln verwendet wird. Bei diesem Produkt beträgt das Kleberauftragsgewicht etwa 5 g/qm. Zur Inaktivierung dieser Kleberschicht sind etwa 15 g/qm kristallines Ammoniumhydrogencarbonat erforderlich, wie es unter der Bezeichnung "ABC-Trieb" erhältlich ist.

Der Kern der Erfindung besteht darin, die Klebkraft einer bereits funktionell wirksamen Kleberschicht, mit der ein Substrat versehen ist, durch Beschichten mit einem beim Erwärmen flüchtigen Material vorübergehend so lange zu vermindern, bis durch ein einfaches Erwärmen der Beschichtung die Klebekraft der Klebeschicht (mindestens partiell) wieder hergestellt wird. Dieses Konzept der Erfindung hat mehrere Vorteile.

Der besondere Vorteil der vorliegenden Erfindung liegt in der Erleichterung der Verarbeitung und Konfektionierung von bereits mit einer Haftkleberschicht versehenem Substrat. Nach dem Aufbringen des Haftklebers kann das Substrat somit problemlos in Rollen konfektioniert und auch wieder abgerollt werden, ohne daß die Haftkleberschicht Probleme bei der Handhabung bereitet. Auch das anschließende Zuschneiden und Konfektionieren wird durch die inaktivierte Haftkleberschicht erheblich erleichtert. Nach dem Abschluß der entsprechenden Verarbeitungs- und Konfektionierschritte kann durch Erwärmen des fertigen Produktes dessen Klebkraft wieder hergestellt werden.

Eine andere denkbare Anwendung sind Selbstklebefolien mit einer Permanenthaftkleberschicht, die vor dem endgültigen Aufkleben auf der Gegenfläche positionierbar sein sollen. Beispielhaft seien Klebefolien für Kraftfahrzeugteile genannt. Diese können bei inaktivierter Haftkleberschicht genau positioniert und anschließend beispielsweise durch ein Warmluftgebläse (durch Reaktivieren der Haftkleberschicht) fixiert werden.

Gegenstand der Erfindung ist ferner ein Verfahren zum temporären Vermindern der Klebekraft einer Haftkleberschicht bei dem auf die Haftkleberschicht eine die Klebkraft mindernde Beschichtung aufgebracht wird und das Material dieser Beschichtung sich verflüchtigt bei Erwärmen auf eine Temperatur, die die Haftkleberschicht nicht irreversibel verändert. Das Aufbringen dieser Beschichtung ist bei Verwendung von pulverförmigen Beschichtungsmaterial durch einfaches Aufstreichen, Aufstäuben oder auch elektrostatisches Auftragen möglich.

Die Erfindung wird nachfolgend anhand von Beispielen und einer Zeichnung erläutert. Die Zeichnung zeigt einen Querschnitt durch ein erfindungsgemäßes Substrat. Das Substrat 1 ist mit einer Haftkleberschicht 2 einseitig beschichtet, auf der auf der dem Substrat abgewandten Seite eine den Kleber inaktivierende Beschichtung 3 aufgebracht ist.

### Beispiel 1

Ermittlung des Beschichtungsgewichtes zur vollständigen Inaktivierung einer Haftkleberschicht.

Auf einen vollständig mit einer Haftkleberschicht (5,2 g/m² eines Polyacrylat-Mikrokugelklebers gemäß DE-C-28 36 319) beschichteten Streifen der Größe 200 mm x 25 mm wurde "ABC-Trieb", ein kristallines Ammoniumhydrogencarbonat in einer Reinheit von etwa 98 %, aufgetragen und mittels Pinsel über die gesamte Haftkleberschicht verteilt. Überschüssiges "ABC-Trieb", welches nicht an der Haftklebeschicht haftete, wurde abgeschüttelt. Die in Tabelle 1 aufgeführten anhaftenden Inaktivierungsmengen bei 10 Proben wurden durch Differenzwägung ermittelt. Eine vollständige Inaktivierung der Klebeeigenschaft der Haftklebeschicht wird bei einer durchschnittlichen Beschichtungsmenge von etwa 15 g "ABC-Trieb" pro m² Klebefläche erreicht.

**Tabelle 1**

| Probe Nr. | anhaftende Menge "ABC-Trieb" (mg) | g/m² Klebefläche |
|---|---|---|
| 1 | 43,4 | 8,7 |
| 2 | 58,1 | 11,6 |
| 3 | 82,4 | 16,5 |
| 4 | 109,4 | 21,9 |
| 5 | 90,3 | 18,1 |
| 6 | 80,9 | 16,2 |
| 7 | 76,1 | 15,2 |
| 8 | 70,1 | 14,0 |
| 9 | 54,0 | 10,8 |
| 10 | 89,4 | 17,9 |
| Mittelwert | 75,4 | 15,1 ± 3,9 |

### Beispiel 2

Ermittlung der Klebekraft der durch "ABC-Trieb" beschichteten, inaktivierten und durch Erwärmen reaktivierten Haftklebeschicht im Vergleich zu der Klebekraft unbeschichteter Kontrollklebeschichten.

Zur Ermittlung der Klebekräfte wurden in Beispiel 1 beschriebene Haftklebestreifen mit 162 mg "ABC-Trieb" beschichtet und deren Klebekraft nach der FINAT-Testmethode Nr. 2 im Vergleich zu den unbeschichteten Kontrollklebestreifen bestimmt. Die in Tabelle 2 zusammengefaßten Werte stellen jeweils den Mittelwert dreier einzelner Proben dar.

**Tabelle 2**

| Versuchsbedingungen | Klebekraft (cN/25 mm) | |
|---|---|---|
| | unbeschichtet (Kontrolle) | mit "ABC-Trieb" beschichtet |
| Ausgangswert | 24 | 0 |
| nach 24 h bei RT | 25 | 0 |
| nach 20 min. bei 100 °C | 27 | 24 |

Mit "ABC-Trieb" beschichtete Haftklebestreifen zeigen eine vollständige Inaktivierung der Haftkleberschicht; die auch nach 24stündiger Exposition bei Raumtemperatur erhalten bleibt. Eine 20minütige Erwärmung auf 100 °C reaktiviert die Klebekraft der Haftkleberschicht der mit "ABC-Trieb" beschichteten Proben vollständig.

## Patentansprüche

1. Substrat, das auf wenigstens einer Seite ganz oder teilweise mit einer Haftkleberschicht (2) versehen ist, **dadurch gekennzeichnet, daß** auf die vom Substrat (1) abgewandte Seite wenigstens eines Teils der Haftkleberschicht (2) eine die Klebkraft mindernde Beschichtung (3) aufgebracht ist und daß das Material dieser Beschichtung (3) flüchtig ist bei Erwärmen auf eine Temperatur, die Substrat (1) und Haftkleberschicht (2) nicht irreversibel verändert.

2. Substrat nach Anspruch 1, **dadurch gekennzeichnet, daß** das Material der die Klebkraft mindernden Beschichtung (3) bei einer Temperatur von 40°C oder mehr flüchtig ist.

3. Substrat nach Anspruch 2, **dadurch gekennzeichnet, daß** das Material der die Klebkraft mindernden Beschichtung (3) bei einer Temperatur von 40 - 200°C, vorzugsweise 50 - 150°C, weiter vorzugsweise 50 - 100°C flüchtig ist.

4. Substrat nach einem der Ansprüche 1 bis 3, **dadurch gekennzeichnet, daß** das Material der die Klebkraft mindernden Beschichtung (3) pulverförmig ist.

5. Substrat nach einem der Ansprüche 1 bis 4, **dadurch gekennzeichnet, daß** das Material der die Klebkraft mindernden Beschichtung (3) ausgewählt ist aus der Gruppe bestehend aus Azodicarbonamiden, Ammoniumcarbonat und Ammoniumhydrogencarbonat.

6. Substrat nach einem der Ansprüche 1 bis 5, **dadurch gekennzeichnet, daß** die Haftkleberschicht (2) einen Permanentkleber aufweist.

7. Substrat nach einem der Ansprüche 1 bis 5, **dadurch gekennzeichnet, daß** die Haftkleberschicht (2) einen repositionierbaren Kleber aufweist.

8. Substrat nach Anspruch 7, **dadurch gekennzeichnet, daß** der repositionierbare Kleber ein Mikrokugelkleber ist.

9. Substrat nach einem der Ansprüche 1 bis 8, **dadurch gekennzeichnet, daß** die Klebkraft der Haftkleberschicht (2) auf der vom Substrat (1) abgewandten Seite unter 50 cN/25mm , vorzugsweise unter 35 cN/25 mm, weiter vorzugsweise unter 20 cN/25 mm, weiter vorzugsweise unter 5 cN/25 mm beträgt.

10. Substrat nach einem der Ansprüche 1 bis 8, **dadurch gekennzeichnet, daß** das Basismaterial des Substrats (1) ein Papier- oder Polymerwerkstoff ist.

11. Substrat nach einem der Ansprüche 1 bis 10, **dadurch gekennzeichnet, daß** es auf einer Rolle aufgerollt ist.

12. Verfahren zum temporären Vermindern der Klebkraft einer Haftkleberschicht (2), **dadurch gekennzeichnet, daß** auf diese Haftkleberschicht (2) eine die Klebkraft mindernde Beschichtung (3) aufgebracht wird und daß das Material dieser Beschichtung (3) flüchtig ist bei Erwärmen auf eine Temperatur, die die Haftkleberschicht (2) nicht irreversibel verändert.

13. Verfahren nach Anspruch 12, **dadurch gekennzeichnet, daß** das Material der die Klebkraft mindernden Beschichtung (3) pulverförmig ist und das Aufbringen dieser Beschichtung (3) erfolgt durch Aufstreichen, Aufstäuben oder elektrostatisches Auftragen.

## Claims

1. Substrate which is entirely or partly provided on at least one side with a contact adhesive layer (2), **characterised in that** a coating (3) which reduces the adhesive strength is applied to the side of at least a part of the contact adhesive layer (2) which is remote from the substrate (1), and that the material of this coating (3) is volatile when heated to a temperature which does not irreversibly change the substrate (1) and the contact adhesive layer (2).

2. Substrate according to Claim 1, **characterised in that** the material of the coating (3) which reduces the adhesive strength is volatile at a temperature of 40°C or above.

3. Substrate according to Claim 2, **characterised in that** the material of the coating (3) which reduces the adhesive strength is volatile at a temperature of 40 - 200°C, preferably 50 - 150°C, more preferably 50 - 100°C.

4. Substrate according to any one of Claims 1 to 3, **characterised in that** the material of the coating (3) which reduces the adhesive strength is in powder form.

5. Substrate according to any one of Claims 1 to 4, **characterised in that** the material of the coating (3) which reduces the adhesive strength is selected from the group consisting of azodicarbonamides, ammonium carbonate and ammonium hydrogencarbonate.

6. Substrate according to any one of Claims 1 to 5, **characterised in that** the contact adhesive layer (2) comprises a permanent adhesive.

7. Substrate according to any one of Claims 1 to 5, **characterised in that** the contact adhesive layer (2) comprises a repositionable adhesive.

8. Substrate according to Claim 7, **characterised in that** the repositionable adhesive is a microsphere adhesive.

9. Substrate according to any one of Claims 1 to 8, **characterised in that** the adhesive strength of the contact adhesive layer (2) on the side which is remote from the substrate (1) is less than 50 cN/25 mm, preferably less than 35 cN/25 mm, more preferably less than 20 cN/25 mm, more preferably less than 5 cN/25 mm.

10. Substrate according to any one of Claims 1 to 8, **characterised in that** the base material of the substrate (1) is a paper or polymer material.

11. Substrate according to any one of Claims 1 to 10, **characterised in that** it is rolled up on a roll.

12. Method for temporarily reducing the adhesive strength of a contact adhesive layer (2), **characterised in that** a coating (3) which reduces the adhesive strength is applied to this contact adhesive layer (2), and that the material of this coating (3) is volatile when heated to a temperature which does not irreversibly change the contact adhesive layer (2).

13. Method according to Claim 12, **characterised in that** the material of the coating (3) which reduces the adhesive strength is in powder form, and this coating (3) is applied by spreading, dusting on or electrostatic deposition.

## Revendications

1. Substrat pourvu entièrement ou partiellement au moins sur une face d'une couche adhésive (2), **caractérisé en ce qu'**un sur la face opposée au substrat (1) d'au moins une partie de la couche adhésive (2) et **en ce que** la matière de ce revêtement (3) est volatile lorsqu'on le chauffe à une certaine température qui ne modifie pas de manière irréversible le substrat et la couche adhésive.

2. Substrat selon la revendication 1, **caractérisé en ce que** la matière du revêtement (3) réduisant la force d'adhésion est volatile à une température de 40°C ou plus.

3. Substrat selon la revendication 2, **caractérisé en ce que** la matière du revêtement (3) réduisant la force d'adhésion est volatile à une température de 40 à 200°C, de préférence 50 à 150°C, encore de préférence 50 à 100°C.

4. Substrat selon l'une des revendications 1 à 3, **caractérisé en ce que** la matière du revêtement (3) réduisant la force d'adhésion est pulvérulent.

5. Substrat selon l'une des revendications 1 à 4, **caractérisé en ce que** la matière du revêtement (3) réduisant la force d'adhésion est choisie dans le groupe comprenant les azodicarboxamides, le carbonate d'ammonium et l'hydrogénocarbonate d'ammonium.

6. Substrat selon l'une des revendications 1 à 5, **caractérisé en ce que** la couche adhésive (2) présente une colle permanente.

7. Substrat selon l'une des revendications 1 à 5, **caractérisé en ce que** la couche adhésive (2) présente une colle repositionnable.

8. Substrat selon la revendication 7, **caractérisé en ce que** la colle repositionnable est une colle à microbilles.

9. Substrat selon l'une des revendications 1 à 8, **caractérisé en ce que** la force d'adhésion de la couche adhésive (2) sur la face opposée au substrat (1) est inférieure à 50cN/25 mm, de préférence inférieure à 35 cN/25 mm, encore de préférence 20cN/25 mm et encore de préférence 5 cN/25 mm.

10. Substrat selon l'une des revendications 1 à 8, **caractérisé en ce que** la matière de base du substrat (1) est du papier ou un matériau polymère.

11. Substrat selon l'une des revendications 1 à 10, **caractérisé en ce qu'**il est enroulé dur un rouleau.

12. Procédé pour réduire temporairement la force d'adhésion d'une couche adhésive (2), **caractérisé en ce que** un revêtement (3) réduisant la force d'adhésion est déposé sur cette couche adhésive (2) et **en ce que** la matière de ce revêtement (3) est volatile lorsqu'on le chauffe à une température qui ne modifie pas la couche adhésive (2) de manière irréversible.

13. Procédé selon la revendication 12, **caractérisé en ce que** la matière du revêtement (3) réduisant la force d'adhésion est pulvérulente et que la déposition de ce revêtement (3) est effectuée par étalement, pulvérisation ou électrodéposition.
